# FASCICULE DE BREVET EUROPEEN

(11) **EP 4 453 163 B1**
(45) Date de publication et mention de la délivrance du brevet: **10.09.2025**
(21) Numéro de dépôt: 22850731.5
(22) Date de dépôt: 22.12.2022
(51) Int. Cl.: C11D 17/00

(54) **NOUVELLE TABLETTE DÉTERGENTE ENROBÉE**
NEUE BESCHICHTETE WASCHMITTELTABLETTE
NEW COATED DETERGENT TABLET

(30) Priorité: 22.12.2021 FR 2114279
(43) Date de publication de la demande: 30.10.2024
(73) Titulaire: EUROTAB OPERATIONS, 42170 Saint-Just-Saint-Rambert (FR)
(72) Inventeur: ESPEIT, Jean-Louis, 42100 SAINT ETIENNE (FR); BROSSE, Jacques, 42320 LA GRAND CROIX (FR); OFRIDAM, Fabrice, 69008 LYON (FR)
(74) Mandataire: Regimbeau
(86) Numéro de dépôt international: PCT/FR2022/052486
(87) Numéro de publication internationale: WO 2023/118764

(56) Documents cités:
- WO-A1-01/64829

## Description

### DOMAINE DE L'INVENTION

La présente invention s'inscrit dans le domaine des tablettes pour l'entretien ménager et des tissus, et notamment des tablettes détergentes. L'invention se rapporte en particulier à une tablette enrobée par une solution respectueuse de l'environnement à base d'un mélange de polymères d'origine naturelle qui permet d'éviter que ces tablettes ne se fracturent ou ne s'écaillent au cours de leur fabrication, de leur transport et de leur utilisation.

### ETAT DE LA TECHNIQUE

Les détergents sous forme de tablettes présentent de nombreux avantages par rapport aux autres détergents sous forme de liquide ou poudre, notamment en ce qui concerne leur dosage, leur stockage et leur transport. Les tablettes détergentes sont le plus souvent préparées en pré-mélangeant divers composants préférentiellement sous forme de poudre ou granulé mais également sous forme liquide. Ce prémélange est ensuite compacté à l'aide d'une presse pour former une tablette. Industriellement, on utilise de préférence des presses rotatives pour permettre de former des tablettes compactées à hautes cadences.

Ces tablettes pré-dosées sont introduites dans une machine à laver (typiquement un lave-vaisselle ou un lave-linge) au début d'un cycle de lavage, et sont généralement prévues pour être entièrement consommées à l'issue du cycle.

Le domaine de la détergence impose des contraintes particulières pour former des tablettes puisque certains composants supportent mal la compression, d'autres composants peuvent réagir entre eux avant l'utilisation et ainsi diminuer l'efficacité de la tablette lors de l'utilisation. C'est pourquoi des tablettes multicouches ont été développées. En effet, de telles tablettes multicouches permettent à la fois de séparer les composants susceptibles de réagir entre eux, et de ne compresser qu'une seule fois les composants sensibles à la compression en les insérant dans la dernière couche. Les tablettes multicouches peuvent présenter des délitements légèrement différés entre les différentes couches, la première couche ayant été compressée plusieurs fois présente ainsi généralement un délitement plus long que les couches suivantes moins compressées.

Bien qu'elles présentent de nombreux avantages, tels qu'un encombrement minimum et une efficacité maximale, les tablettes détergentes sont assez fragiles. L'une des problématiques récurrentes est la résistance de ces tablettes dans le temps, notamment pour qu'elles puissent être manipulées et transportées sans qu'elles ne se désagrègent ou ne se désintègrent.

Les tablettes détergentes sont particulièrement susceptibles d'être endommagées lorsqu'elles tombent au sol.

Il a donc été proposé de doter les tablettes détergentes d'un emballage, généralement individuel, afin d'améliorer leurs propriétés mécaniques de résistance à l'abrasion et aux chocs. Un tel emballage doit agir comme barrière physique afin de préserver l'intégrité du contenu de l'emballage, par exemple contre les dégâts d'humidité ou contre les dégâts dus à la manipulation des tablettes.

A cet égard, il a été proposé de recouvrir les tablettes détergentes d'un emballage hydrosoluble :
- soit par un film thermoplastique pouvant être rétracté ou non ;
- soit par pulvérisation d'une solution formant une fine pellicule, que l'on appelle également « coating » selon le terme anglo-saxon.

On retrouve des enseignements relatifs au « coating » dans un brevet de la société Colgate Palmolive publié en 1966 sous la référence US 3,231,505. Il est proposé de revêtir la tablette détergente d'une solution de polymère organique synthétique, par exemple de l'alcool polyvinylique (PVA), formant une pellicule afin d'augmenter la résistance à l'abrasion et à une rupture accidentelle de la tablette. Un autre brevet, au nom de Dalli-Werke GmbH et Co.

KG, publié sous la référence EP 2 045 319, décrit une composition détergente enrobée par pulvérisation pour laquelle l'enrobage est réalisé en mettant un matériau d'enrobage en poudre en contact direct avec la tablette et en égalisant ensuite les particules de poudre de manière à ce qu'un enrobage homogène "fondu" soit obtenu. On connaît également le brevet FR3044678 de la déposante qui propose de grandement améliorer l'efficacité de l'emballage des tablettes détergentes par « coating » par ajout d'un agent spécifique visant à améliorer l'efficacité en termes de rinçage. Le brevet de la société Procter and Gamble WO 01/64829 décrit également des tablettes détergentes enrobées par un "coating" améliorant les caractéristiques mécaniques de la dite tablette et sa dissolution.

Toutefois, les emballages hydrosolubles connus de tablettes détergentes ne donnent pas une satisfaction totale en termes de facilité et d'efficacité d'utilisation, en particulier dès lors qu'ils sont réalisés à partir de matériaux biosourcés. Il a notamment été relevé les problématiques suivantes :
- apparition de résidus non dissous en quantité significative en fin de lavage, dans l'espace interne de la machine de lavage ;
- augmentation du temps de dissolution de la tablette détergente, ou du temps de délitement, ce qui rallonge la durée du cycle de lavage ;
- effet de collage : les tablettes adhèrent les unes aux autres et sont difficilement dissociables par le consommateur ;
- apparition de craquellement au niveau du revêtement d'enrobage lors du stockage des tablettes.

Ainsi aucun des emballages de tablettes détergentes disponibles sur le marché et obtenu à partir de polymères d'origine naturelle ne réalise un compromis satisfaisant entre préservation de l'intégrité physique de la tablette d'une part, et efficacité de celle-ci d'autre part.

Un besoin demeure donc pour la mise à disposition de tablettes enrobées palliant aux problèmes de l'art antérieur, en particulier pour la mise à disposition de tablettes enrobées au moyen d'un mélange de polymères d'origine naturelle dont la résistance est améliorée afin que les tablettes ne se fracturent ou ne s'écaillent au cours de leur fabrication, de leur transport et de leur utilisation. Un objectif additionnel est d'assurer que les tablettes emballées par des polymères biosourcés, plus respectueux de l'environnement, n'adhèrent pas les unes aux autres, et soient facilement dissociables, par exemple lorsqu'elles sont empilées les unes sur les autres ou contre les autres dans un espace de stockage. Une attention particulière est également portée sur le temps de dissolution et de délitement de la tablette, sur l'absence souhaitée de résidus non dissous, et sur la préservation de l'efficacité du produit contenu dans la tablette.

### RESUME DE L'INVENTION

L'invention concerne une tablette enrobée pour l'entretien ménager et des tissus d'un revêtement hydrosoluble obtenu par pulvérisation d'une solution comprenant un agent filmogène biosourcé constitué du mélange d'un polysaccharide, de préférence un amidon, et d'au moins une protéine, de l'eau et optionnellement d'un agent humectant, l'agent filmogène protéique biosourcé étant choisie parmi les protéines végétales, les protéines animales et leurs mélanges.

La présente invention a plus particulièrement pour objet une tablette enrobée pour l'entretien ménager et des tissus comprenant un corps formé à partir de poudre compactée, le corps étant enrobé d'un revêtement hydrosoluble comprenant :
a) un agent filmogène biosourcé constitué du mélange d'un polysaccharide, de préférence un amidon, et d'au moins une protéine, ladite protéine étant choisie parmi les protéines animales, les protéines végétales et leurs mélanges, la proportion massique de protéines dans ledit agent filmogène étant supérieure ou égale à 1% et inférieure à 50%, de préférence allant de 1% à 30% ;
b) optionnellement un agent humectant ;
c) de l'eau ;
dans lequel le ratio massique (agent filmogène biosourcé / agent humectant) est compris entre 1 et 30, idéalement entre 2 et 20 lorsque l'agent humectant est présent.

La présente invention porte également sur un procédé de fabrication d'une tablette enrobée pour l'entretien ménager et des tissus comprenant un corps enrobé d'un revêtement hydrosoluble, ledit procédé comprenant les étapes suivantes :
(1) fourniture d'un corps formé à partir de poudre compactée ;
(2) pulvérisation à la surface du corps d'une solution comprenant :
   a) de 2% en masse à 80% en masse d'un agent filmogène biosourcé constitué du mélange d'un polysaccharide, de préférence un amidon, et d'au moins une protéine par rapport à la masse totale de la solution, ladite protéine étant choisie parmi les protéines animales, les protéines végétales et leurs mélanges, la proportion massique de protéines dans ledit agent filmogène biosourcé étant supérieure ou égale à 1% et inférieure à 50%, de préférence allant de 1% à 30% ;
   b) au moins 20% en masse d'eau par rapport à la masse totale de la solution ; et
   c) de manière optionnelle, un agent humectant ;
le ratio massique (agent filmogène biosourcé / agent humectant) dans ladite solution étant compris entre 1 et 30 lorsque l'agent humectant est présent.

D'autres aspects de l'invention sont tels que décrits ci-dessous et dans les revendications.

### DESCRIPTION DETAILLEE DE L'INVENTION

Les inventeurs ont développé des tablettes répondant aux besoins exprimés. A ce titre, la présente invention porte sur une tablette enrobée pour l'entretien ménager et des tissus comprenant un corps formé à partir de poudre compactée, ledit corps étant enrobé d'un revêtement hydrosoluble obtenu par pulvérisation à la surface dudit corps d'une solution comprenant :
a) de 2% à 80% en masse ou de 5% à 70% en masse, de préférence de 30% à 70% ou de 30% à 50% en masse, d'un agent filmogène biosourcé constitué du mélange d'un polysaccharide, de préférence un amidon, et d'au moins une protéine par rapport à la masse totale de la solution, ladite protéine étant choisie parmi les protéines animales, les protéines végétales et leurs mélanges et la proportion massique de protéines dans ledit agent filmogène biosourcé étant supérieure ou égale à 1% et inférieure à 50%, de préférence allant de 1% à 30%, de manière encore plus préférée de 2% à 20% ;
b) au moins 20% ou au moins 30%, de préférence au moins 50%, en masse d'eau par rapport à la masse totale de la solution ; et
c) de manière optionnelle, un agent humectant ;
le ratio massique (agent filmogène biosourcé / agent humectant) dans ladite solution étant compris entre 1 et 30 lorsque l'agent humectant est présent.

Le terme « tablette pour l'entretien ménager et des tissus » tel qu'utilisé ici désigne des compositions sous forme solide compactée destinées à l'entretien ménager et des tissus.

Les compositions solides compactées sont constituées d'un ensemble de particules groupées et présentant une cohésion suffisante pour pouvoir être manipulées sans être cassées et qui se désintègrent facilement dans l'eau. Une ou plusieurs de ces tablettes, lorsqu'elles sont ajoutées à une quantité d'eau prescrite, fournissent une solution appropriée pour effectuer une opération de nettoyage domestique, telle que par exemple le nettoyage des sols, des murs, des surfaces de salle de bain ou de cuisine, de la vaisselle ou une opération de nettoyage ou de soin du linge. Les tablettes peuvent être par exemple utilisées pour la préparation de solution de recharge de produits ménagers (« tablette de recharge »). Ainsi, les tablettes pour l'entretien ménager et des tissus peuvent être des tablettes adaptées au lavage du linge, de la vaisselle ou tout autre opération de nettoyage domestique qui implique une dissolution de la tablette dans un milieu aqueux. De telles tablettes peuvent être désignées par le terme générique « tablette détergente ». Les tablettes pour l'entretien des tissus peuvent être en particulier être des tablettes destinées au lavage du linge ou du soin du linge (« tablette adoucissante »).

Les tablettes ne nécessitent pas d'avoir une dureté élevée, leur cohésion et résistance mécanique étant notamment renforcées par l'utilisation d'un revêtement venant enrober la tablette, c'est-à-dire adhérer à la surface de la tablette.

Il a été constaté, de manière surprenante, qu'une tablette pour l'entretien ménager et des tissus, en particulier une tablette détergente, enrobée avec le revêtement de l'invention est très satisfaisante en termes d'efficacité de lavage, de temps de délitement, d'absence de résidus de lavage, ainsi que de facilité de stockage. En outre, la tablette enrobée ainsi réalisée n'adhère pas à d'autres tablettes ou autres éléments présents à son contact. Par ailleurs, aucune apparition de craquellement n'est constatée au niveau du revêtement d'enrobage lors du stockage des tablettes, seules quelques petites fissures peuvent parfois être observées pour des concentrations massiques en protéines élevées. L'intégrité de la tablette est donc préservée, le revêtement ne part pas en morceaux.

Le revêtement obtenu selon l'invention protège très efficacement la tablette contre l'abrasion et les chocs, ainsi que contre les dégâts d'humidité et les dégâts dus à la manipulation de ladite tablette.

Par ailleurs, une telle solution est respectueuse de l'environnement.

La fabrication d'une telle tablette ne nécessite donc pas la mise en œuvre d'un film thermoplastique mais simplement l'usage d'une solution particulière, pour former le revêtement hydrosoluble destiné à recouvrir la surface de la tablette par simple pulvérisation. La tablette pour l'entretien ménager et des tissus peut être une tablette détergente enrobée, tout particulièrement être une tablette détergente pour lave-vaisselle.

Les différents composants de la tablette proposée peuvent être tels que décrits ci-dessous.

### Corps

La tablette présente un corps formé par compaction de poudre. Il est entendu que l'expression « corps formé à partir de poudre compactée » n'exclut pas la possibilité que le corps comprenne des liquides. Typiquement, le corps est formé par un mélange de matières premières sous forme solide (poudre) et éventuellement une ou plusieurs matières premières sous forme liquide.

Par « poudre », on entend, au sens de la présente invention, une matière sous forme de particules solides. Le terme de poudre inclut donc, dans le cadre de la présente invention, les matières sous forme de granulés.

Le corps de la tablette peut être constitué d'une unique couche ou d'un empilement de plusieurs couches qui sont superposées les unes sur les autres, formant ainsi un bloc uniforme et compact. Pour une tablette multicouche, les différentes couches peuvent avoir une composition identique ou différente.

Le corps de la tablette a de préférence une forme allongée avec une section ayant une forme quelconque, par exemple circulaire, ovale, octogonale, ou parallélépipédique. Lorsque la section de la tablette est parallélépipédique, typiquement carrée ou rectangulaire, les coins de la tablette peuvent être courbes de manière à ce qu'ils soient moins cassants.

Le corps des tablettes détergentes est généralement constitué d'un mélange de composants exerçant des actions différentes, ces composants pouvant, par exemple, être choisis parmi les tensioactifs, les charges, les séquestrants, les agents de blanchiment, les enzymes, les activateurs de blanchiment, les agents alcalins, les polymères, les parfums, les colorants, les additifs de pastillage (liants, lubrifiants), les agents détartrants, les inhibiteurs de corrosion, les catalyseurs, les agents d'éclatement...

La tablette a de préférence une masse allant de 1 gramme à 100 grammes, de préférence allant de 5 grammes à 50 grammes. La tablette présente de préférence une résistance mécanique allant de 5 Newtons à 300 Newtons, de préférence allant de 10 Newtons à 90 Newtons.

### Revêtement hydrosoluble et solution de pulvérisation

Le revêtement hydrosoluble est obtenu par pulvérisation d'une solution comprenant un agent filmogène biosourcé, de l'eau et optionnellement un agent humectant. Une fois la solution pulvérisée séchée, les surfaces extérieures du corps de la tablette sont entièrement recouvertes d'une fine pellicule hydrosoluble (le revêtement hydrosoluble), également appelée « coating », adhérant à la surface de celle-ci.

### Agent filmogène biosourcé

L'agent filmogène biosourcé est constitué du mélange d'un polysaccharide, de préférence un amidon, et d'au moins une protéine, la protéine étant choisie parmi les protéines végétales, les protéines animales et leurs mélanges. Il est entendu que les protéines animales peuvent être sous forme de mélanges de différentes protéines animales et que les protéines végétales peuvent être sous forme de mélanges de différentes protéines végétales.

Les polysaccharides et protéines utiles dans le cadre de la présente invention sont typiquement des composés hydrodispersibles ou hydrosolubles. En particulier, les polysaccharides et protéines utiles dans le cadre de la présente invention sont typiquement hydrosolubles aux températures d'usage des tablettes (typiquement de 30 à 60° C).

Des exemples de protéines animales incluent de manière non limitative les lacto protéines (comme la caséine), les albumines, les globulines. Les protéines animales peuvent être extraites du lait, des œufs ou être des protéines d'insectes.

Des exemples de protéines végétales incluent de manière non limitatives les albumines, les globulines, les prolamines, les glutélines et leurs mélanges. Tout particulièrement, les protéines végétales utiles dans le cadre de la présente invention incluent le gluten. Le gluten est constitué par des prolamines et des glutélines.

Les protéines végétales peuvent être extraites d'une grande variété de plantes, incluant les algues.

Dans certains modes de réalisation, l'agent filmogène biosourcé est constitué du mélange d'un polysaccharide, de préférence un amidon, et d'au moins une protéine, la protéine étant choisie parmi les protéines végétales et la proportion massique de protéines dans l'agent filmogène est supérieure ou égale à 1% et inférieure à 50%, de préférence allant de 1% à 30%. Dans ces modes de réalisation, la protéine/les protéines est/sont donc une protéine végétale/des protéines végétales. En d'autres termes, dans ces modes de réalisation, l'agent filmogène biosourcé est constitué du mélange d'un polysaccharide, de préférence un amidon, et d'une ou plusieurs protéines végétales, la proportion massique de protéines végétales dans l'agent filmogène étant supérieure ou égale à 1% et inférieure à 50%, de préférence allant de 1% à 30%.

Dans certains modes de réalisation, l'agent filmogène biosourcé est donc avantageusement constitué du mélange d'un polysaccharide, de préférence un amidon, et d'au moins une protéine choisie parmi les lacto protéines, les albumines, les globulines, les prolamines, les glutélines et leurs mélanges. Dans le cadre de l'invention, l'agent filmogène biosourcé sera de préférence 100% d'origine végétale.

Dans certains modes de réalisation, l'agent filmogène biosourcé est constitué du mélange d'un amidon et d'au moins une protéine végétale choisie parmi les albumines, les globulines, les prolamines, les glutélines et leurs mélanges, de préférence le gluten.

Dans certains modes de réalisation, l'agent filmogène biosourcé est constitué du mélange d'amidon et de gluten.

Il est bien connu par l'homme de métier que les polysaccharides, parfois appelés glucides complexes, sont des polymères constitués de plusieurs oses liés entre eux par des liaisons osidiques. Parmi les polysaccharides les plus répandus dans le règne végétal sont les amidons (amidons de blé, maïs...). L'amidon est un polysaccharide, à savoir un polymère naturel, composé d'unités D-glucose. Il sert de réserve pour les végétaux supérieurs et est un élément courant de l'alimentation humaine qu'on retrouve entre autres dans les farines.

La solution de pulvérisation comprend de 2% à 80% en masse ou de 5% à 70%, de préférence de 30 à 70%, en masse d'un agent filmogène biosourcé tel que décrit ci-dessus. La proportion massique de protéines dans l'agent filmogène biosourcé est supérieure ou égale à 1% et inférieure à 50%, de préférence elle varie de 1% à 30%, de préférence de 2% à 20%.

Dans certains modes de réalisation, le revêtement hydrosoluble et/ou la solution ne comprennent pas d'agent filmogène autre que l'agent filmogène biosourcé.

Dans certains modes de réalisation, la solution peut comprendre en plus de l'agent filmogène biosourcé un agent filmogène conventionnel.

### Agent humectant

L'agent humectant est optionnel. L'agent humectant est typiquement choisi parmi les polyols comme par exemple la glycérine ou encore le sorbitol ou le mannitol, certains sucres et leurs dérivés et les (poly)éthylènes glycol et leurs combinaisons. Dans le cadre de la présente invention, le sucre peut être en particulier un monosaccharide (e.g., fructose, glucose, dextrose ...), un disaccharide (e.g., sucrose, encore appelé saccharose, par exemple sous forme de sucre de canne), ou un mélange de ceux-ci (par exemple sous forme de sirop d'agave). De préférence, l'agent humectant est la glycérine, avantageusement d'origine végétale.

Lorsque la solution comprend un agent humectant, le ratio massique (agent filmogène biosourcé / agent humectant) dans la solution est compris entre 1 et 30, avantageusement entre 2 et 20.

Dans certains modes de réalisation préférés, l'agent humectant est utilisé dans une proportion inférieure à 10% en masse par rapport à la masse totale de la solution, avantageusement inférieure à 5%.

### Autres ingrédients optionnels

Le revêtement hydrosoluble peut comprendre des ingrédients additionnels conventionnels. Ainsi, ces ingrédients additionnels conventionnels peuvent être ajoutés dans la solution à pulvériser. Lorsque de tels ingrédients additionnels conventionnels sont présents, leur masse totale ne dépasse 10% de la masse de la solution. Parmi ces ingrédients on trouve à titre d'exemple : des agents thixotropes, des agents anti-spotting et/ou anti-filming, des conservateurs, des tensioactifs et polymères (PVA...), des parfums et colorants...

Ainsi dans certains modes de réalisation, la solution comprend :
a) de 2% à 80% en masse ou de 5% à 70% en masse, de préférence de 30% à 70% en masse par rapport à la masse totale de la solution, d'un agent filmogène biosourcé constitué du mélange d'un polysaccharide, de préférence un amidon, et d'au moins une protéine par rapport à la masse totale de la solution, la proportion massique de protéines dans ledit agent filmogène biosourcé étant supérieure ou égale à 1% et inférieure à 50%, de préférence allant de 1% et 30%, de préférence de 2% à 20% ;
b) au moins 20%, de préférence au moins 50%, en masse d'eau par rapport à la masse totale de la solution ;
c) de 0 à 10% en masse d'un agent humectant par rapport à la masse totale de la solution ;
d) de 0 à 10% en masse d'ingrédients conventionnels, tels que les ingrédients susmentionnés, par rapport à la masse totale de la solution ;
la somme des pourcentages des composants (a) à (d) étant égale à 100%.

Lorsque l'agent humectant est employé, le ratio massique (agent filmogène biosourcé / agent humectant) dans la solution est compris entre 1 et 30, avantageusement entre 2 et 20.

L'épaisseur du revêtement déposé à la surface du corps de la tablette après séchage, est comprise par exemple entre 0,05 µm et 1000 µm, de préférence entre 5 µm et 300 µm, et de préférence encore entre 15 µm et 200 µm. Le revêtement hydrosoluble déposé sur le corps de la tablette, avant séchage, représente de préférence entre 0,3% et 20% de la masse totale de la tablette détergente, et de préférence encore entre 2% et 10% de la masse totale de la tablette détergente.

Le revêtement hydrosoluble après séchage, par exemple le revêtement hydrosoluble des tablettes prêtes à être conditionnées et à être commercialisées ou le revêtement des tablettes conditionnées, comprend :
a) un agent filmogène biosourcé constitué du mélange d'un polysaccharide, de préférence un amidon, et d'au moins une protéine, ladite protéine étant choisie parmi les protéines animales, les protéines végétales et leurs mélanges, la proportion massique de protéines dans ledit agent filmogène étant supérieure ou égale à 1% et inférieure à 50%, de préférence allant de 1% à 30%, de préférence de 2% à 20% ;
b) de l'eau ;
c) optionnellement un agent humectant ;
dans lequel le ratio massique (agent filmogène biosourcé / agent humectant) est compris entre 1 et 30, idéalement entre 2 et 20 lorsque l'agent humectant est présent.

Selon le séchage réalisé, le revêtement hydrosoluble après séchage peut comprendre de 5% à 60% d'eau en masse par rapport à la masse du revêtement hydrosoluble.

En d'autres termes, les tablettes enrobées de la présente invention comprennent :
(1) un corps formé à partir de poudre compactée ;
(2) un revêtement hydrosoluble, typiquement pulvérisé à la surface du corps, le revêtement hydrosoluble comprenant :
   a) un agent filmogène biosourcé constitué du mélange d'un polysaccharide, de préférence un amidon, et d'au moins une protéine par rapport à la masse totale de la solution, ladite protéine étant choisie parmi les protéines animales, les protéines végétales et leurs mélanges, la proportion massique de protéines dans ledit agent filmogène étant supérieure ou égale à 1% et inférieure à 50%, de préférence allant de 1% à 30%, de préférence de 2% à 20% ;
   b) de l'eau ;
   c) optionnellement un agent humectant ;
dans lequel le ratio massique (agent filmogène biosourcé / agent humectant) est compris entre 1 et 30, idéalement entre 2 et 20 lorsque l'agent humectant est présent.

Selon le séchage réalisé, le revêtement hydrosoluble après séchage peut comprendre de 5% à 60% d'eau en masse par rapport à la masse du revêtement hydrosoluble.

Dans les tablettes enrobées de la présente invention, les protéines sont de préférence des protéines végétales (une protéine végétale ou un mélange de différentes protéines végétales).

### Fabrication d'une tablette

La présente invention porte également sur un procédé de fabrication d'une tablette enrobée telle que précédemment décrite, ladite tablette comprenant un corps formé à partir de poudre compactée, le corps étant enrobé d'un revêtement hydrosoluble. Le procédé comprend une étape de pulvérisation à la surface du corps d'une solution comprenant :
a) de 2% à 80% en masse ou de 5% en masse à 70% en masse, de préférence de 30% à 70% en masse ou de 30% à 50% en masse, d'un agent filmogène biosourcé constitué du mélange d'un polysaccharide, de préférence un amidon, et d'au moins une protéine, par rapport à la masse totale de la solution, ladite protéine étant choisie parmi les protéines animales, les protéines végétales et leurs mélanges, la proportion massique de protéines dans ledit agent filmogène étant supérieure ou égale à 1% et inférieure à 50%, de préférence allant de 1% et 30%, de préférence de 2% à 20%;
b) optionnellement un agent humectant ; et
c) au moins 20% en masse ou au moins 30%, de préférence au moins 50%, d'eau par rapport à la masse totale de la solution ;
dans laquelle le ratio massique (agent filmogène protéique biosourcé / agent humectant) est compris entre 1 et 30, avantageusement entre 2 et 20 lorsque l'agent humectant est présent.

En d'autres termes, la présente invention porte sur un procédé de fabrication d'une tablette détergente enrobée d'un revêtement hydrosoluble, le procédé comprenant les étapes suivantes :
(1) fourniture d'un corps de tablette formé à partir de poudre compactée ;
(2) pulvérisation à la surface du corps d'une solution comprenant :
   a) de 2% à 80% en masse ou de 5% à 70% en masse, de préférence de 30% à 70% en masse ou de 30% à 50% en masse, d'un agent filmogène biosourcé constitué du mélange d'un polysaccharide, de préférence un amidon, et d'au moins une protéine, par rapport à la masse totale de la solution, ladite protéine étant choisie parmi les protéines animales, les protéines végétales et leurs mélanges, la proportion massique de protéines dans ledit agent filmogène étant supérieure ou égale à 1% et inférieure à 50%, de préférence allant de 1% et 30%, de préférence de 2% à 20% ;
   b) au moins 20% ou au moins 30%, de préférence au moins 50%, en masse d'eau par rapport à la masse totale de la solution ; et
   c) de manière optionnelle, un agent humectant.
dans laquelle le ratio massique (agent filmogène protéique biosourcé / agent humectant) est compris entre 1 et 30, avantageusement entre 2 et 20 lorsque l'agent humectant est présent.

La solution peut être telle que décrite plus en détails ci-dessus.

La solution pourra être pulvérisée en une ou plusieurs fois. La quantité totale de solution pulvérisée peut varier de 25g/m² à 1000g/m², notamment de 100g/m² à 350g/m² en tenant compte de la surface de tablette détergente à revêtir. A titre d'exemple, 0,6g de solution peut être utilisé pour revêtir une tablette détergente rectangulaire de 16g ayant une surface à revêtir de 3397 mm².

La pulvérisation est typiquement réalisée à température ambiante à l'aide d'un système de buse.

Le procédé peut en outre comprendre une ou plusieurs étapes de séchage. Le séchage peut être réalisé au moyen d'air chaud ou non chauffé ou, par exemple, par rayonnement infrarouge. Le séchage est typiquement réalisé de manière à ce que la tablette soit sèche au toucher. De préférence, le séchage conduit à une réduction de moitié de la masse de la solution pulvérisée (évaporation d'une partie voire de la totalité de l'eau).

Dans certains modes de réalisation, le procédé comprend une, deux, trois, voire plus, succession(s) d'étapes de pulvérisation et de séchage.

Après séchage, la tablette enrobée peut être conditionnée.

La présente invention porte également sur les tablettes enrobées susceptibles d'être obtenues par de tels procédés.

Les exemples qui suivent sont donnés à titre illustratif. Ils ne doivent en aucun cas être considérés comme limitatifs de la présente invention.

### EXEMPLES

### Exemple 1 : Préparation des solutions à pulvériser

Les solutions d'enrobage réalisées pour l'ensemble des essais présentés ci-dessous ont été formulées à partir des matières premières suivantes :
- agent filmogène biosourcé :
   « algue » : composition issue des algues comprenant 95% en poids d'amidon et 5% en poids de protéine
   « farine » : farine de blé comprenant 12% en poids de gluten « amidon » : fécule de pomme de terre
   « gluten » : gluten de blé
- agent humectant : glycérine d'origine végétale ;
- conservateur : sorbate de potassium.

La réalisation des tablettes enrobées, dont les conditions opératoires sont détaillées dans le tableau ci-dessous, s'est par ailleurs déroulée de la façon suivante :
Dans un premier temps le conservateur est dissous dans une eau à température ambiante, sous une agitation mécanique réalisée à l'aide d'un agitateur à hélice à une vitesse moyenne de 500 tours par minute.

Une fois que sa dissolution totale est observée, l'agent filmogène biosourcé est à son tour dissout dans le mélange obtenu précédemment.

Enfin, la glycérine (quand présente) est ajoutée au mélange obtenu, et l'agitation mécanique est maintenue pendant une durée de 5 min afin de s'assurer de la bonne dispersion de la glycérine au sein de la solution ainsi formée.

Les solutions à pulvériser suivantes (tableau 1) ont été préparées :

**Tableau 1 : Solutions à pulvériser. Les pourcentages sont exprimés en masse par rapport à la masse totale de la solution**

| | Solutions à pulvériser | | | | | | | | |
|---|---|---|---|---|---|---|---|---|---|
| | INV1 | INV2 | INV3 | INV4 | INV5 | INV6 | HI1 | HI2 | HI3 |
| Protéine végétale(%) | Gluten 1 | Gluten 3,9 | Gluten 8,5 | Algue 42 | Algue 42 | Farine 37,7 | - | Gluten 21,25 | Gluten 21,25 |
| Amidon (%) | Amidon 41,5 | Amidon 39 | Amidon 34 | | | | Amidon 42,5 | Amidon 21,25 | Amidon 21,25 |
| Agent humectant (%) | 4 | 4 | 4 | 4 | - | 4 | 4 | 4 | - |
| Eau (%) | 51 | 50,6 | 51,6 | 51,5 | 55,5 | 55,8 | 51 | 51 | 55 |
| Conservateur (%) | 2,5 | 2,5 | 2,5 | 2,5 | 2,5 | 2,5 | 2,5 | 2,5 | 2,5 |

### Exemple 2 : Pulvérisation de la solution afin d'enrober la tablette

La tablette est préalablement déposée sur une grille perforée, puis une première phase de pulvérisation est réalisée à l'aide d'un pistolet à air sur les 5 faces visibles de ladite tablette : les réglages sont tels que le dosage présenté dans les tableaux ci-dessous est déposé à la surface de la tablette.

S'en suit une étape de séchage réalisée dans un four réglé à une température de 37°C, et ce pour une durée de 15 min.

Une fois l'opération de séchage réalisée, la tablette est retournée et à nouveau pulvérisée sur les 5 faces visibles : les côtés de la tablette sont par conséquent pulvérisés deux fois, de façon à recevoir in fine la même quantité de solution que sur les faces planes.

Enfin, l'opération de séchage est réitérée dans un four à 37°C, pour une durée de 15 min à nouveau : la qualité du séchage est alors vérifiée par simple toucher de la tablette enrobée, qui ne doit pas être humide.

### Exemple 3 : Caractéristiques des tablettes enrobées

### 3.1 Méthodes d'analyse

### 3.1.1 Temps de délitement

Le temps de délitement des tablettes a été mesuré à court délai après enrobage et séchage des tablettes (t0) et après vieillissement accéléré des tablettes dans des conditions simulant un stockage de deux ans en conditions utilisateur (4 semaines à 38°C avec une humidité relative de 46% sont équivalentes à 2 ans à température et humidité ambiante).

Le temps de délitement d'une tablette est mesuré à l'aide d'un équipement qui réalise des vas et viens à une fréquence de 60 coups / min. La tablette est placée dans un panier muni de multiples trous afin de laisser l'eau s'écouler. Le panier est ensuite immergé dans un bécher contentant un volume de 1,8L d'une eau à 30°C. Le temps de délitement est relevé une fois que la tablette est complètement désintégrée, et qu'il n'y a plus de résidu de tablette dans le panier.

Afin d'être jugé « conforme », le temps de délitement d'une tablette détergente pour lave-vaisselle doit être inférieur à 15min afin d'obtenir une efficacité de lavage optimale.

Afin d'être jugé « conforme », le temps de délitement d'une tablette détergente pour lave-linge doit être inférieur à 10 min afin d'obtenir une efficacité de lavage optimale.

Afin d'être jugé « conforme », le temps de délitement d'une tablette adoucissante pour lave-linge doit être supérieur à 15 min afin d'obtenir une efficacité de lavage optimale.

### 3.1.2 Dureté

La dureté (résistance) des tablettes a été mesurée à court délai après enrobage et séchage des tablettes (t0) et après vieillissement accéléré des tablettes dans des conditions simulant un vieillissement de deux ans.

La dureté des tablettes est mesurée à l'aide d'un duromètre. Une force est ainsi appliquée à l'aide d'un vérin sur la tablette et sa résistance correspondante est indiquée en lecture directe en Newton via un système d'exploitation des données. Cette résistance varie d'un type de tablette à l'autre.

### 3.1.3 Friabilité

La friabilité des tablettes a été mesurée à court délai après enrobage et séchage des tablettes (t0) et après vieillissement accéléré des tablettes dans des conditions simulant un vieillissement de deux ans en conditions utilisateur.

La friabilité d'une tablette est mesurée en plaçant 3 tablettes dans une roue en plastique fermée. La rotation de la roue reproduit les chocs du conditionnement des lignes de reproduction. La fragilité des tablettes est mesurée en pesant les tablettes après 50 rotations. La friabilité est le pourcentage de perte massique avant / après test.

### 3.1.4 Aspect général

L'aspect général de la tablette est évalué à l'issue de l'opération de séchage de la tablette à t0.

Une évaluation visuelle permet de vérifier la présence ou l'absence d'un craquellement du revêtement, caractérisé par la présence de fissures à la surface de la tablette.

Une évaluation au simple toucher permet de caractériser la surface de la tablette (lisse, granuleuse, poussiéreuse, non poussiéreuse).

### 3.2 Résultats

### 3.2.1 Tablette détergente pour lave-vaisselle

Pour tester les caractéristiques des tablettes détergentes enrobées selon l'invention, des tests d'enrobage selon la méthode décrite ci-dessus ont été effectués en laboratoire sur des tablettes détergentes tri-couches de masse 16 g, de forme rectangulaire et de dimensions 36 mm (longueur) x 26 mm (largeur) x 12 mm (épaisseur), pour une utilisation en lave-vaisselle, fabriquées à l'aide une presse rotative. Les compositions des couches 1, 2 et 3 sont présentées respectivement dans les tableaux 2 à 4.

**Tableau 2 : Composition de la couche 1**

| Matières premières | Pourcentage en poids |
|---|---|
| Citrate de sodium | 46,00 |
| Carbonate de sodium | 22,92 |
| Chlorure de sodium | 1,37 |
| Percarbonate de sodium | 19,18 |
| Tensioactif non ionique | 2,50 |
| Tensioactif ionique | 3,13 |
| Polyéthylène glycol | 4,50 |
| Glycérine | 0,30 |
| Colorant | 0,10 |
| TOTAL | 100,00 |

**Tableau 3 : Composition de la couche 2**

| Matières premières | Pourcentage en poids |
|---|---|
| Citrate de sodium | 46,00 |
| Carbonate de sodium | 22,92 |
| Chlorure de sodium | 1,47 |
| Percarbonate de sodium | 19,18 |
| Tensioactif non ionique | 2,50 |
| Tensioactif ionique | 3,13 |
| Polyéthylène glycol | 4,50 |
| Glycérine | 0,30 |
| TOTAL | 100,00 |

**Tableau 4 : Composition de la couche 3**

| Matières premières | Pourcentage en poids |
|---|---|
| Citrate de sodium | 40,90 |
| Carbonate de sodium | 34,43 |
| Chlorure de sodium | 2,54 |
| Tensioactif non ionique | 2,30 |
| Tensioactif ionique | 2,50 |
| Catalyseur | 1,60 |
| Amylase | 3,65 |
| Protéase | 7,00 |
| Polyéthylène glycol | 4,50 |
| Glycérine | 0,30 |
| Colorant | 0,10 |
| Parfum | 0,18 |
| TOTAL | 100,00 |

Les résultats obtenus sont présentés dans les tableaux 5 et 6.

De manière surprenante, il est observé que la combinaison d'amidon et de protéines permet d'obtenir un enrobage homogène et solide après séchage, permettant une bonne protection de la tablette, et ce dès de faibles doses en protéines.

### 3.2.2 Tablette pour le soin du linge (adoucissant)

Pour tester les caractéristiques des tablettes enrobées selon l'invention, des tests d'enrobage selon la méthode décrite ci-dessus ont été effectués en laboratoire sur des tablettes de masse 12 g, de forme rectangulaire et de dimensions 36 mm (longueur) x 26 mm (largeur) x 12 mm (épaisseur), pour une utilisation en lave-linge, fabriquées à l'aide une presse rotative. Le corps des tablettes dans ces essais était de même composition.

Les résultats obtenus sont présentés dans le tableau 7.

### 3.2.3 Tablette pour lavage du linge

Pour tester les caractéristiques des tablettes enrobées selon l'invention, des tests d'enrobage selon la méthode décrite ci-dessus ont été effectués en laboratoire sur des tablettes de masse 20 g, de forme rectangulaire et de dimensions 36 mm (longueur) x 26 mm (largeur) x 12 mm (épaisseur), pour une utilisation en lave-linge, fabriquées à l'aide une presse rotative. Le corps des tablettes dans ces essais était de même composition.

Les résultats obtenus sont présentés dans le tableau 8.

### 3.2.4 Tablette pour recharge

Pour tester les caractéristiques des tablettes enrobées selon l'invention, des tests d'enrobage selon la méthode décrite ci-dessus ont été effectués en laboratoire sur des tablettes de masse 5 g, de forme rectangulaire et de dimensions 36 mm (longueur) x 26 mm (largeur) x 12 mm (épaisseur), fabriquées à l'aide une presse rotative. Le corps des tablettes dans ces essais était de même composition.

Les résultats obtenus sont présentés dans le tableau 9.

## Revendications

1. Tablette enrobée pour l'entretien ménager et des tissus comprenant un corps formé à partir de poudre compactée, ledit corps étant enrobé d'un revêtement hydrosoluble comprenant :
a) un agent filmogène biosourcé constitué du mélange d'un polysaccharide, de préférence un amidon, et d'au moins une protéine, ladite protéine étant choisie parmi les protéines animales, les protéines végétales et leurs mélanges, la proportion massique de protéines dans ledit agent filmogène étant supérieure ou égale à 1% et inférieure à 50%, de préférence allant de 1% à 30% ;
b) optionnellement un agent humectant ;
c) de l'eau ;
dans lequel le ratio massique (agent filmogène biosourcé / agent humectant) est compris entre 1 et 30, idéalement entre 2 et 20 lorsque l'agent humectant est présent.

2. Tablette enrobée selon la revendication 1 dans laquelle la protéine est choisie parmi les protéines végétales.

3. Tablette enrobée selon la revendication 2 dans laquelle la protéine végétale est choisie parmi les albumines, les globulines, les prolamines, les glutélines et leurs mélanges, de préférence le gluten.

4. Tablette enrobée selon la revendication 1 ou 2 dans laquelle l'agent filmogène biosourcé est constitué du mélange d'un amidon et d'au moins une protéine végétale choisie parmi les albumines, les globulines, les prolamines, les glutélines et leurs mélanges, de préférence le gluten.

5. Tablette selon l'une quelconque des revendications 1 à 4 dans laquelle la proportion massique de protéines dans ledit agent filmogène varie de 2% à 20%.

6. Tablette selon l'une quelconque des revendications 1 à 5 choisie parmi les tablettes de lave- linge, de lave-vaisselle, les tablettes adoucissantes ou les tablettes de recharge.

7. Procédé de fabrication d'une tablette enrobée pour l'entretien ménager et des tissus comprenant un corps enrobé d'un revêtement hydrosoluble, ledit procédé comprenant les étapes suivantes :
(1) fourniture d'un corps formé à partir de poudre compactée ;
(2) pulvérisation à la surface du corps d'une solution comprenant :
a) de 2% en masse à 80% en masse d'un agent filmogène biosourcé constitué du mélange d'un polysaccharide, de préférence un amidon, et d'au moins une protéine par rapport à la masse totale de la solution, ladite protéine étant choisie parmi les protéines animales, les protéines végétales et leurs mélanges, la proportion massique de protéines dans ledit agent filmogène biosourcé étant supérieure ou égale à 1% et inférieure à 50%, de préférence allant de 1% à 30% ;
b) au moins 20% en masse d'eau par rapport à la masse totale de la solution ; et
c) de manière optionnelle, un agent humectant ;
le ratio massique (agent filmogène biosourcé / agent humectant) dans ladite solution étant compris entre 1 et 30 lorsque l'agent humectant est présent.

8. Procédé selon la revendication 7 dans laquelle la protéine est choisie parmi les protéines végétales.

9. Procédé selon la revendication 8 dans laquelle la protéine végétale est choisie parmi les albumines, les globulines, les prolamines, les glutélines et leurs mélanges, de préférence le gluten.

10. Procédé selon la revendication 7 ou 8 dans laquelle l'agent filmogène biosourcé est constitué du mélange d'un amidon et d'au moins une protéine végétale choisie parmi les albumines, les globulines, les prolamines, les glutélines et leurs mélanges, de préférence le gluten.

11. Procédé selon l'une quelconque des revendications 7 à 10 comprenant en outre une étape de séchage.

12. Procédé selon l'une quelconque des revendications 7 à 11 dans lequel la quantité totale de solution pulvérisée varie de 25g/m² à 1000g/m².

## Patentansprüche

1. Beschichtete Tablette für die Haushalts- und Textilpflege, umfassend einen Körper aus gepresstem Pulver, wobei der Körper mit einer wasserlöslichen Beschichtung überzogen ist, die Folgendes umfasst:
a) ein biobasiertes filmbildendes Mittel, bestehend aus einer Mischung eines Polysaccharids, vorzugsweise einer Stärke, und mindestens einem Protein, wobei das Protein aus tierischen Proteinen, pflanzlichen Proteinen oder deren Mischungen ausgewählt ist, wobei der Massenanteil an Proteinen in dem filmbildenden Mittel größer oder gleich 1 % und kleiner als 50 % ist, vorzugsweise zwischen 1 % und 30 %;
b) optional ein Feuchthaltemittel;
c) Wasser;
wobei das Massenverhältnis (biobasiertes filmbildendes Mittel / Feuchthaltemittel) zwischen 1 und 30 liegt, idealerweise zwischen 2 und 20, wenn ein Feuchthaltemittel vorhanden ist.

2. Beschichtete Tablette nach Anspruch 1, wobei das Protein aus pflanzlichen Proteinen ausgewählt ist.

3. Beschichtete Tablette nach Anspruch 2, wobei das pflanzliche Protein aus Albuminen, Globulinen, Prolaminen, Glutelinen oder deren Mischungen ausgewählt ist, vorzugsweise Gluten.

4. Beschichtete Tablette nach Anspruch 1 oder 2, wobei das biobasierte filmbildende Mittel aus einer Mischung aus Stärke und mindestens einem pflanzlichen Protein besteht, das aus Albuminen, Globulinen, Prolaminen, Glutelinen oder deren Mischungen ausgewählt ist, vorzugsweise Gluten.

5. Tablette nach einem der Ansprüche 1 bis 4, wobei der Massenanteil an Proteinen im filmbildenden Mittel zwischen 2 % und 20 % liegt.

6. Tablette nach einem der Ansprüche 1 bis 5, ausgewählt aus Waschmitteltabletten, Geschirrspültabletten, Weichspültabletten oder Nachfülltabletten.

7. Verfahren zur Herstellung einer beschichteten Tablette für die Haushalts- und Textilpflege, umfassend einen Körper, der mit einer wasserlöslichen Beschichtung überzogen ist, wobei das Verfahren folgende Schritte umfasst:
(1) Bereitstellung eines Körpers aus gepresstem Pulver;
(2) Aufsprühen einer Lösung auf die Oberfläche des Körpers, wobei die Lösung Folgendes umfasst:
a) 2 Gew.-% bis 80 Gew.-% eines biobasierten filmbildenden Mittels, bestehend aus einer Mischung eines Polysaccharids, vorzugsweise einer Stärke, und mindestens einem Protein bezogen auf die Gesamtmasse der Lösung, wobei das Protein aus tierischen Proteinen, pflanzlichen Proteinen oder deren Mischungen ausgewählt ist, und der Massenanteil an Proteinen im filmbildenden Mittel größer oder gleich 1 % und kleiner als 50 % ist, vorzugsweise zwischen 1 % und 30 %;
b) mindestens 20 Gew.-% Wasser bezogen auf die Gesamtmasse der Lösung; und
c) optional ein Feuchthaltemittel;
wobei das Massenverhältnis (biobasiertes filmbildendes Mittel / Feuchthaltemittel) in der Lösung zwischen 1 und 30 liegt, wenn ein Feuchthaltemittel vorhanden ist.

8. Verfahren nach Anspruch 7, wobei das Protein aus pflanzlichen Proteinen ausgewählt ist.

9. Verfahren nach Anspruch 8, wobei das pflanzliche Protein aus Albuminen, Globulinen, Prolaminen, Glutelinen oder deren Mischungen ausgewählt ist, vorzugsweise Gluten.

10. Verfahren nach Anspruch 7 oder 8, wobei das biobasierte filmbildende Mittel aus einer Mischung aus Stärke und mindestens einem pflanzlichen Protein besteht, das aus Albuminen, Globulinen, Prolaminen, Glutelinen oder deren Mischungen ausgewählt ist, vorzugsweise Gluten.

11. Verfahren nach einem der Ansprüche 7 bis 10, das zusätzlich einen Trocknungsschritt umfasst.

12. Verfahren nach einem der Ansprüche 7 bis 11, wobei die Gesamtmenge der aufgesprühten Lösung zwischen 25 g/m² und 1000 g/m² liegt.

## Claims

1. A coated tablet for household and fabric care comprising a body formed from compacted powder, said body being coated with a water-soluble covering comprising:
a) a biosourced film-forming agent composed of the mixture of a polysaccharide, preferably a starch, and at least one protein, said protein being chosen from animal proteins, plant proteins and the mixtures thereof, the proportion by mass of proteins in said film-forming agent being greater than or equal to 1% and less than 50%, preferably ranging from 1% to 30%;
b) optionally a humectant;
c) water;
wherein the ratio by mass (biosourced film-forming agent/humectant) is between 1 and 30, ideally between 2 and 20 when the humectant is present.

2. The coated tablet according to claim 1, wherein the protein is chosen from plant proteins.

3. The coated tablet according to claim 2, wherein the plant protein is chosen from albumins, globulins, prolamins, glutelins and the mixtures thereof, preferably gluten.

4. The coated tablet according to claim 1 or 2, wherein the biosourced film-forming agent consists of the mixture of a starch and at least one plant protein chosen from albumins, globulins, prolamins, glutelins and the mixtures thereof, preferably gluten.

5. The tablet according to any one of claims 1 to 4, wherein the proportion by mass of proteins in said film-forming agent varies from 2% to 20%.

6. The tablet according to any one of claims 1 to 5, chosen from laundry machine tablets, dishwasher tablets, softening tablets or refill tablets.

7. A method for producing a coated tablet for household and fabric care comprising a body coated with a water-soluble covering, said method comprising the following steps:
(1) providing a body formed from compacted powder;
(2) spraying the surface of the body with a solution comprising:
a) from 2% by mass to 80% by mass of a biosourced film-forming agent composed of the mixture of a polysaccharide, preferably a starch, and at least one protein, relative to the total mass of the solution, said protein being chosen from animal proteins, plant proteins and the mixtures thereof, the proportion by mass of proteins in said biosourced film-forming agent being greater than or equal to 1% and less than 50%, preferably ranging from 1% to 30%;
b) at least 20% by mass of water relative to the total mass of the solution; and
c) optionally, a humectant;
the ratio by mass (biosourced film-forming agent/humectant) in said solution being between 1 and 30 when the humectant is present.

8. The method according to claim 7, wherein the protein is chosen from plant proteins.

9. The method according to claim 8, wherein the plant protein is chosen from albumins, globulins, prolamins, glutelins and the mixtures thereof, preferably gluten.

10. The method according to claim 7 or 8, wherein the biosourced film-forming agent is composed of the mixture of a starch and at least one plant protein chosen from albumins, globulins, prolamins, glutelins and the mixtures thereof, preferably gluten.

11. The method according to any one of claims 7 to 10, further comprising a drying step.

12. The method according to any one of claims 7 to 11, wherein the total quantity of sprayed solution varies from 25 g/m² to 1000 g/m².
